# EUROPÄISCHE PATENTSCHRIFT

(11) **EP 0 127 774 B1**
(45) Veröffentlichungstag und Bekanntmachung des Hinweises auf die Patenterteilung: **28.09.1988**
(21) Anmeldenummer: 84104941.4
(22) Anmeldetag: 03.05.1984
(51) Int. Cl.: C25D 11/24

(54) **Verfahren zum Schutz von anodisch oxidiertem Aluminium**
Process for protecting anodised aluminium
Procédé de protection de l'aluminium anodisé

(30) Priorität: 03.05.1983 ES 522048
(43) Veröffentlichungstag der Anmeldung: 12.12.1984
(73) Patentinhaber: Alvarez Sanchis, Elia Maria, Barcelona (ES)
(72) Erfinder: Alvarez Sanchis, Elia Maria, Barcelona (ES)
(74) Vertreter: VOSSIUS & PARTNER

(56) Entgegenhaltungen:
- JP-A-54 116 350
- US-A- 3 071 494
- METAL FINISHING ABSTRACTS, Band 22, Nr. 4, Juli/August 1980, Seite 269, HAMTON HILL (GB)
- CHEMICAL ABSTRACTS, Band 84, Nr. 8, Februar 23, 1976, Seite 344, Zusammenfassung 49069c, COLUMBUS, OHIO, (US)

## Beschreibung

Bei der hier beschrieben Erfindung handelt es sich um ein Verfahren zum Schutz von anodisch oxidiertem Aluminum durch eine metallhaltige Salzlösung, bei niedriger Temperatur.

In der Industrie, die Aluminium elektrolytisch oxidiert, wird zur Verbesserung der anodisierten Schicht eine Endbehandlung durchgeführt, die folgendermassen aussehen kann:
a) Verdichtung durch heisses Wasser bei einer Temperatur von vorzugsweise über 85°C,
b) Passivierung durch chromsaure Salze,
c) Ueberzug durch organische Stoffe, vorzugsweise Acrylharze.

Die Verdichtung durch heisses Wasser oder Dampf, die häufig angewendet wird, benötigt hohe Energiekosten und lange Verfahrenszeiten bis es zur Schliessung der Poren in der anodisierten Schicht kommt, die den Korrosionsschutz verbessern sollen.

Die gleichen hohen Kosten entstehen bei der Verwendung von Acrylharzen als Schutüberzug, da diese bei einer Temperatur von ca. 180°C getrocknet werden müssen.

Die Passivierung in Lösungen mit Chromaten hat den Vorteil, dass bei niedrigeren Temperaturen gearbeitet werden kann. Sie verändert aber nachteilig den dekorativen Aspekt der Aluminiumprofile.

Gemäss USA-3,071,494 wird das anodisierte Aluminium in einer Kupfersowie Nickel- und/oder Kobaltion enthaltenen Lösung bei einer Temperatur nahe dem Siedepunkt der Lösung behandelt. Dabei erfolgt ein Verschliessen der Poren durch Hydrolyse.

Gemäss JP-A-54116350 wird das anodisierte Aluminium in einer Lösung, die wenigstens eine Verbindung wie Nickel-, Kobalt, Kupfer-, Chrom- oder Bleiacetat oder Zirconiumfluorid enthält, bei 50 bis 100°C behandelt.

Ebenfalls werden im Stand der Technik Nickelfluoridlösungen verwendet, um einen hochwertigen Schutz der anodisierten Schicht herzustellen. Obwohl diese Lösungen bei Temperaturen zwischen 20°C und 42°C zur Anwendung kommen und deshalb eine bedeutende Energiekostenersparnis darstellen, haben sie den Nachteil, dass das anodisierte Aluminium durch diese Behandlung einen "Grünstich" erhält und dadurch das dekorative natürliche Aussehen verliert.

Zweck der vorliegenden Erfindung ist die Verhinderung des sogenannten "Grunstiches" der durch die Verwendung von Nickelfluorid als Passivierungsmittel hervorgerufen wird und um den natürlichen dekorativen Effekt des anodisierten Aluminiums beizubehalten, wobei gleichzeitig ein hoher Korrosionsschutz gegen Umwelteinflüsse, der als "Hochqualität" bezeichnet werden kann, erreicht wird. Unter "Hochqualität" wird eine schmutzfreie Oberfläche verstanden, die keine unnatürlichen Farben wie den "Grunstich" zeigt, und nach der ISO-Norm 3210 einen Schutz gegen Korrosion aufweist, dessen Höchstgewichtsverlust auf 30 mg/dm2 festgelegt wurde.

Es wurde festgestellt, dass der Grünstich, der durch die Verwendung von Nickelsalzen in Gegenwart der Anionen, wie Fluorid, Fluoborat und Fluosilikat entsteht, verhindert werden kann, sofern eine Mischung von Nickel und Kobaltsalzen in wässrigen Lösungen bei Temperaturen unter 50°C verwendet wird.

Gegenstand der vorliegenden Erfindung ist daher ein Verfahren zum Schutz von anodisiertem Aluminium durch Passivierung der anodisierten Schicht in einer Nickel- und Fluorid-, Fluoborat- oder Fluosilikationen enthaltenden Lösung bei einer Temperatur von 20 bis 50°C, wobei die Lösung zusätzlich Kobaltionen in einem Verhältnis Nickel:Kobalt von 1,0:0,1 bis 1,0:1,0 enthält und eine Metallsalzkonzentration von mindestens 0,02 mol/I bis höchstens 0,2 mol/1 aufweist.

Die Grundlage der Erfindung ist, dass die Konzentrationen der Kationen Nickel und Kobalt in einem Verhältnis zueinander gehalten werden müssen, damit die hervorragende Qualität des Schutzes der anodisierten Schicht erhalten bleibt und gleichzeitig das Auftreten unerwünschter Farbtöne, wie "Grünstich" verhindert wird.

Die Wirksamtkeit der Produkte wurde wie folgt bestimmt.

Ein entfettetes und geheiztes Aluminiumblech wurde in einem Elektrolyt von 190 g/I Schwefelsäure bei einer Temperatur von 19°C mit Gleichstrom 40 Minuten lang bei einer Stromdichte von 1,5 A/dm² anodisiert. Um die erhaltene anodisierte Schicht zu schützen, wurden die Aluminiumbleche anschliessend in eine Lösung von verschiedenen chemischen Produkten 12 Minuten bei einer Temperatur von 30°C eingetaucht.

Nach der Trocknung der erhaltenen Passivierungsschicht, wurde der Gewichtsverlust nach der Norm ISO 3210 bestimmt.

Gleichzeitig wurden Farbtonvergleiche mit einer unter gleichen Bedingungen anodisierten aber während 60 Minuten in 95°C heissem Wasser verdichteten Musterteil durchgeführt.

Die Trocknung des anodisierten und in der Passivierungslösung behandelten Aluminium kann durch eine Behandlung von 5 Minuten in kochendem Waser oder während 48 h Lagerung bei Lufttemperatur von 20°C bis 30°C erreicht werden. Es können auch Warmlufttrocknungsgeräte verwendet werden.

Die erhaltenen Ergebnisse lassen folgende Feststellung zu:
a) Nur in Gegenwart von Kobaltsalzen gewährt Nickelfluorid, ohne das natürliche Aussehen des anodisierten und passivierten Aluminium zu verändern, einen hervorragenden Schutz, der als "Hochqualität" bezeichnet werden kann;
b) das Verhältnis zwischen dem Kation Nickel und Kobalt muß 1:0,1 bis 1:1 vorzugsweise 1:0,35 sein;
c) als Anion sind Fluorderivate wie Fluoborat, Fluorsilikat, Fluorid, u.s.w. unerläßlich.

Der Schutz des vorher anodisierten Aluminium durch die wässrige Lösung wird bei Temperaturen zwischen 20°C und 50°C sowie Eintauchzeiten zwischen 5 und 20 Minuten erreicht, wobei der pH-Wert zwischen 5,0 bis 7,0 liegen soll und die Metallsalzkonzentration von mindestens 0,02 mol/l bis höchstens 0,2 mol/I aufrechterhalten werden muß.

Aluminium, das in Oxalsäure Schwefelsäure bzw. Glyzerin-Schwefelsäure anodisiert wurde, ergab ebenfalls, auch bei Anodisierbadtemperaturen über 21°C, einen hochwertigen Schutz durch die beschriebene Passivierungslösung.

Um die vorherigen Ergebnisse zu verdeutlichen, wurden einige Aluminiumblech-Muster von 5x10 cm Größe nach folgendem Verfahren behandelt.

Die Aluminiumbleche wurden vor dem Anodisieren durch ein alkalisches Entfettungsmittel gereinigt und anschließend mit einer Mischung von 4% Ätznatron und 0,2% Natriumchromat bei einer Temperatur von 55°C gebeizt. Anschließend wurden sie 10 Minuten in Salpetersäure und 1 min. in Flußsäure nachbehandelt, bevor sie dem Anodisier- und Passivierungsprozess wie folgt unterworfen wurden:

### Beispiel 1

Das Aluminiumblech-Muster wurde nach der bereits dargelegten Vorbehandlung unter folgenden Bedingungen anodisiert.

Nach Herstellung einer 20 µm starken Anodisierschicht und 5 Minuten Spülung unter laufendem Waser wurde das anodisierte Blech in eine Lösung von destilliertem Wasser mit 6,1 g/I Nickelfluorid und 2,2 g/I Kobaltazetat mit einem pH-Wert von 6,3 bei einer Temperatur von 30°C 12 Minuten eingetaucht. Nach dem Trocknen während 48 Stunden bei 25°C lag der Gewichtsverlust nach ISO Norm 3210 bei 11,8 mg/dm² und es konnte keine Farbtonveränderung des Musters festgestellt werden.

### Beispiel 2

Ein Aluminiumblech-Muster wurde unter folgenden Bedingungen anodisiert:

Nach Herstellung einer 20 pm starken Anodisierschicht und anschließender Spülung mit fließendem Wasser, wurde das Muster in folgende Lösung eingetaucht:

Das Muster wurde 12 Minuten in dieser Lösung bei 30°C und einem pH-Wert von 6,4 eingetaucht.

Nach einer Spülung von 5 Minuten in kochendem Wasser, wurde der Gewichtsverlust des trockenen Aluminiumbleches nach der ISO NOrm 3210 mit 10,5 mg/dm² bestimmt.

Es konnten keine Änderungen des dekorativen Aussehens des behandelten Bleches festgestellt werden.

### Beispiel 3

Ein Aluminiumblech-Muster wurde unter folgenden Bedingungen anodisiert:

Nach Herstellung einer 20 um starken Anodisierschicht und 5 Minuten Spülung unter fließendem Wasser wurde das anodisierte Blech in eine Lösung getaucht, die folgende Produkte enthielt:

Der pH-Wert der Lösung wurde auf 6,1 eingestellt und nach einer Eintauchzeit von 15 Minuten bei 32°C mit anschließender Spülung von 5 Minuten in heißem Wasser wurde der Gewichtsverlust nach ISO 3210 mit 13,4 mg/dm² bestimmt.

Es wurde keine Änderung des natürlichen Farbtones im Vergleich mit einem in Heißwasser verdichtetem anodisierten Aluminiumblech festgestellt.

## Patentansprüche

1. Verfahren zum Schutz von anodisiertem Aluminium durch Passivierung der anodisierten Schicht in einer Nickel- und Fluorid-, Fluoborat- oder Fluosilikationen enthaltenden Lösung bei einer Temperatur von 20 bis 50°C, wobei die Lösung zusätzlich Kobaltionen in einem Verhältnis Nickel:Kobalt von 1,0:0,1 bis 1,0:1,0 enthält und eine Metallsalzkonzentration von mindestens 0,02 mol/1 bis höchstens 0,2 mol/1 aufweist.

2. Verfahren gemäss Anspruch 1, wobei das Verhältnis Nickel:Kobalt in der Lösung 1:0,35 beträgt.

## Revendications

1. Procédé pour protéger de l'aluminium anodisé par passivation d'une couche anodisée dans une solution contenant des ions nickel et fluorure, fluoroborate ou fluorosilicate à une température de 20 à 50°C, dans lequel la solution contient en outre des ions cobalt dans un rapport nickel/cobalt compris entre 1,0/0,1 et 1,0/1,0 et présente une concentration de sels métalliques de au moins 0,02 mole/I à au plus 0,2 mole/1.

2. Procédé suivant la revendication 1, dans lequel le rapport nickel/cobalt dans la solution est de 1/0,35.

## Claims

1. A process for the protection of anodised aluminium by passivation of the anodised layer in a solution containing nickel ions and fluoride, fluoborate or fluosilicate ions at a temperature of 20 to 50°C, wherein the solution also contains cobalt ions in an amount such that the nickel:cobalt ratio is from 1.0:0.1 to 1.0:1.0, and has a metal salt concentration of at least 0.02 mol/I but not exceeding 0,2 mol/I.

2. A process according to claim 1, wherein the nickel:cobalt ratio in the solution is 1:0.35.
